# EUROPÄISCHE PATENTSCHRIFT

(11) **EP 0 934 394 B1**
(45) Veröffentlichungstag und Bekanntmachung des Hinweises auf die Patenterteilung: **30.05.2001**
(21) Anmeldenummer: 97910414.8
(22) Anmeldetag: 06.10.1997
(51) Int. Cl.: C11D 7/26, C11D 7/32, C11D 7/36

(54) **REINIGUNG VON KUNSTSTOFF-MEHRWEGGEBINDEN ODER KUNSTSTOFFBESCHICHTETEN MEHRWEGGLASGEBINDEN**
CLEANING RE-USABLE PLASTICS CONTAINERS OR RE-USABLE PLASTICS-COATED GLASS CONTAINERS
NETTOYER DES EMBALLAGES PLASTIQUES CONSIGNES OU DES EMBALLAGES CONSIGNES, EN VERRE RECOUVERT DE PLASTIQUE

(30) Priorität: 16.10.1996 DE 19642600
(43) Veröffentlichungstag der Anmeldung: 11.08.1999
(73) Patentinhaber: HENKEL-ECOLAB GmbH & CO. OHG, 40589 Düsseldorf (DE)
(72) Erfinder: WERSHOFEN, Thomas, D-41065 Mönchengladbach (DE)
(74) Vertreter: Wacker, Manfred, Dr.
(86) Internationale Anmeldenummer: EP9705476
(87) Internationale Veröffentlichungsnummer: WO9816616

(56) Entgegenhaltungen:
- WO-A-91/17236
- WO-A-94/10280
- WO-A-97/19157
- DE-A- 4 240 695
- DE-B- 1 302 882
- DATABASE WPI Section Ch, Week 8726 Derwent Publications Ltd., London, GB; Class A25, AN 87-182260 XP002054241 & JP 62 112 700 A (ASAHI GLASS CO LTD) , 23.Mai 1987
- DATABASE WPI Section Ch, Week 9545 Derwent Publications Ltd., London, GB; Class D25, AN 95-348505 XP002054242 & JP 07 238 299 A (DAISAN KOGYO KK) , 12.September 1995
- DATABASE WPI Section Ch, Week 9510 Derwent Publications Ltd., London, GB; Class D25, AN 95-070581 XP002054243 & JP 06 346 099 A (TEEPOL KK) , 20.Dezember 1994

## Beschreibung

Die Erfindung betrifft die Reinigung von Kunststoff-Mehrweggebinden oder kunststoffbeschichteten Mehrwegglasgebinden zur Vermeidung oder nachträglicher Entfernung von Färbungen und des Laugegeruchs.

Für die Verpackung von Lebensmitteln werden im Stand der Technik in neuerer Zeit häufig Kunststoffgebinde verwendet. Insbesondere im Bereich der Getränkeindustrie werden Kunststoff-Mehrwegverpackungen als Alternative zum Glas oder zur Dose verwendet. Besonders verbreitet sind Mehrwegflaschen aus Polyethylenterephthalat (PET), Polycarbonat (PC), sogenannte Multilayer-Flaschen mit einer Schichtenfolge, beispielsweise aus PET-Polyaryl-PET sowie mit einem Kunststoffilm beschichtete herkömmliche Glasflaschen. Neben den Vollkunststoffgebinden sind insbesondere die mit einem meist aus Polyurethan bestehenden Kunststoffilm beschichteten Glasflaschen für die Getränkeindustrie von großem Interesse, da das Verpackungsgewicht aufgrund der möglichen geringeren Glaswandstärke deutlich vermindert werden kann. Darüber hinaus können bei derartigen, mit einem Kunststoffilm beschichteten Glasflaschen bei Explosionen oder Bruch Scherben und Inhalt in dem Kunststoffmantel aufgefangen werden.

Derartige Kunststoffgebinde zeigen jedoch in der praktischen Anwendung als Mehrweggebinde Unzulänglichkeiten, die bei der Verwendung herkömmlicher Glasgebinde nicht auftreten. Insbesondere zeigt die Polymerbeschichtung ein anderes Reinigungsverhalten als herkömmliches Glas. Die vollständige Benetzung der Kunststoffoberfläche ist im Vergleich zu herkömmlichen Glasoberflächen schwieriger zu erzielen, läßt sich jedoch im allgemeinen durch Zugabe spezieller, tensidhaltiger Additive erreichen. Hierdurch wird die Polymerschicht gleichmäßiger benetzt und die nachfolgende Etikettierung erleichtert. Ebenso läßt sich die Bildung von Wasserhärtebelägen auf der Außenseite der Flasche durch Auftrocknen der Wassertropfen nahezu vollständig vermeiden.

In Praxisversuchen zeigten die Polymerschichten jedoch weitere Eigenschaften, die üblichen Glasgebinden fremd sind. Insbesondere lagern sich Rückstände aus der Waschlauge der Flaschenreinigungsanlage in den Kunststoff ein. Dies führt in der Praxis zu unerwünschten farblichen und geruchlichen Veränderungen der Beschichtung. In Praxisversuchen wurden häufig Flaschen mit einem typischen "Laugegeruch" und einer gelbbraunen Färbung der Polymerschicht erhalten, insbesondere nach Anwendung des hauptsächlich eingesetzten Reinigungsmittels Natronlauge.

Die Aufgabe der vorliegenden Erfindung besteht daher darin, einerseits die Bildung der Färbungen und des Laugegeruchs von vornherein zu vermeiden oder diese nachträglich zu entfernen.

Die Lösung dieses Problems ist für die globale Einführung derartiger Kunststoffgebinde von außerordentlicher Bedeutung, da andererseits die Einsatzbereiche dieses Verpackungskonzeptes stark limitiert wären. So wäre es praktisch nicht möglich, Fremdgeschmack- und Geruchanfällige Lebensmittel, wie Mineral-, Tafel- und stille Wässer in derartigen Kunststoffgebinden abzufüllen.

Die Lösung der vorgenannten Aufgabe gelingt nach der Lehre der europäischen Patentanmeldung EP-A-0 527 799 (Henkel KGaA) durch den Einsatz wenigstens eines organischen Lösungsmittels in Anwendungskonzentrationen von vorzugsweise 0,001 bis 1 Gew.-% direkt im Hauptreinigungsbad der Reinigungsanlage, wobei sich die Höhe der Anwendungskonzentration im Reinigungsergebnis wiederspiegelt. Bei Einsatz der Mittel der EP-A-0 527 799 in einem separaten Verfahrensschritt kann das Lösungsmittel im Gemisch mit Wasser in Konzentrationen bis zu 100 % eingesetzt werden.

Die Eleminierung migrierter Bestandteile aus Mehrweg-Kunststoffgebinden gelingt nach der Lehre der DE-A-43 22 328 auch durch den Einsatz von Oxidationsmitteln, beispielsweise Chlordioxid in wäßriger Lösung, organischen Persäuren, alkalischen Hypochloriten, Wasserstoffperoxid, Perboraten und alkalischen Percarbonaten.

Es wurde nun gefunden, daß auch Mittel, die Komplexbildner in geeigneten Mengen enthalten, sogar ohne den Zusatz von Lösungsmitteln, wie sie die EP-A-0 527 799 beansprucht, die Bildung der Färbungen und des Laugegeruchs von vornherein vermeiden oder diese nachträglich entfernen können.

Gegenstand der Erfindung ist demnach die Verwendung wenigstens eines Komplexbildners, ausgewählt aus:
(a) Polycarbonsäuren oder Monocarbonsäuren, bei denen die Summe der Carboxylund gegebenenfalls Hydroxylgruppen mindestens 5 beträgt,
(b) stickstoffhaltigen Mono- oder Polycarbonsäuren,
(c) geminalen Diphosphonsäuren,
(d) Aminophosphonsäuren,
(e) Phosphonopolycarbonsäuren,
(f) Cyclodextrinen,
(g) Tripolyphosphat, Hexametaphosphat, Pyrophosphat,
in einer Anwendungslösung, deren Gehalt an Komplexbildner 0,2 bis 10 Gew.-% beträgt, bei der Reinigung von Kunststoff-Mehrweggebinden oder kunststoffbeschichteten Mehrwegglasgebinden zur Vermeidung oder nächträglicher Entfernung von Färbungen und des Laugeruchs.

Zur Untersuchung und Ursachenfindung des Problems der Verfärbungen und des Laugengeruchs wurden neue und verfärbte Kunststoffflaschen analytisch mittels semiquantitativer energiedispersiver Röntgenmikroanalytik untersucht und dabei festgestellt, daß die in der

Beschichtung eingelagerten Verunreinigungen eine typische Laugenzusammensetzung einer Praxislauge enthalten. So konnte Natrium aus der Natronlauge, Magnesium und Calcium aus der Wasserhärte, Silicium aus dem Glasabrieb, Chrom und Eisen aus Druckfarben von Etiketten, Kalium u.a. aus Etiketten sowie Schwefel, möglicherweise aus Melaminharzen der Beschichtung festgestellt werden. Ein signifikanter Einfluß von Eisen oder anderen maschinen- und verfahrensbedingten Parametern konnte nicht festgestellt werden.

Im Rahmen der vorliegenden Erfindung können ausgewählte Komplexbildner des Standes der Technik eingesetzt werden. Diese können unterschiedlichen chemischen Gruppen angehören. Vorzugsweise werden einzeln oder im Gemisch miteinander eingesetzt:
a) Polycarbonsäuren oder Monocarbonsäuren, bei denen die Summe der Carboxyl- und gegebenenfalls Hydroxylgruppen mindestens 5 beträgt wie Gluconsäure,
b) stickstoffhaltige Mono- oder Polycarbonsäuren wie Ethylendiamintetraessigsäure (EDTA), N-Hydroxyethylethylendiamintriessigsäure, Diethylentriaminpentaessigsäure, Hydroxyethyliminodiessigsäure, Nitridodiessigsäure-3-propionsäure, Isoserindiessigsäure, N,N-Di-(β-hydroxyethyl)-glycin, N-(1,2-Dicarboxy-2-hydroxyethyl)-glycin, N-(1,2-Dicarboxy-2-hydroxyethyl)-asparaginsäure oder Nitrilotriessigsäure (NTA),
c) geminale Diphosphonsäuren wie l-Hydroxyethan-1,1-diphosphonsäure (HEDP), deren höhere Homologe mit bis zu 8 Kohlenstoffatomen sowie Hydroxy- oder Aminogruppen-haltige Derivate hiervon und 1-Aminoethan-1,1-diphosphonsäure, deren höhere Homologe mit bis zu 8 Kohlenstoffatomen sowie Hydroxy- oder Aminogruppen-haltige Derivate hiervon,
d) Aminophosphonsäuren wie Ethylendiamintetra(methylenphosphonsäure), Diethylentriaminpenta(methylenphosphonsäure) oder Nitrilotri(methylenphosphonsäure),
e) Phosphonopolycarbonsäuren wie 2-Phosphonobutan-1,2,4-tricarbonsäure,
f) Cyclodextrine sowie
g) Tripolyplosphat, Hexametaphosphat, Pyrophosphat.
   Als Polycarbonsäuren a) werden im Rahmen dieser Patentanmeldung Carbonsäuren -auch Monocarbonsäuren- verstanden, bei denen die Summe aus Carboxyl- und den im Molekül enthaltenen Hydroxylgruppen mindestens 5 beträgt. Komplexbildner aus der Gruppe der stickstoffhaltigen Polycarbonsäuren, insbesondere EDTA, sind bevorzugt. Bei den erfindungsgemäß erforderlichen alkalischen pH-Werten der Behandlungslösungen liegen diese Komplexbilner zumindest teilweise als Anionen vor. Es ist unwesentlich, ob sie in Form der Säuren oder in Form von Salzen eingebracht werden. Im Falle des Einsatzes als Salze sind Alkali-, Ammonium- oder Alkylammoniumsalze, insbesondere Natriumsalze, bevorzugt.

In einer bevorzugten Ausführungsform der vorliegenden Erfindung können die Anwendungslösungen zusätzlich an sich bekannte Komponenten von Reinigungsmitteln der Lebensmittelindustrie enthalten. Hiervon sind Komponenten von Reinigungsmitteln der Lebensmittelindustrie umfaßt, die ausgewählt sind aus Alkalimetallhydroxid, organischen Lösungsmitteln, oberflächenaktiven Substanzen, Korrosionsschutzmitteln, Antischaummitteln, Antistaubmitteln, Duftstoffen, Stellmitteln, Indikatoren und Enzymen. Diese sind beispielsweise aus Ullmann's Encyklopädie der technischen Chemie, 4. Auflage, Band 20, Seiten 153 bis 155 bekannt. Üblicherweise werden Mehrwegglasflaschen in der Lebensmittelindustrie in einer Flaschenreinigungsanlage mit einer verdünnten Natronlauge gereinigt, die neben 1,5 bis 2,5 Gew.-% Natriumhydroxid als schmutzaufschließende Komponente insbesondere 0,2 Gew.-% der übrigen Komponenten enthält.

Selbstverständlich ist es auch möglich, die erfindungsgemäß zu verwendenden Anwendungslösungen, die Komplexbildner enthalten, mit Lösungsmitteln zu kombinieren, wie sie als alleinige Aktivkomponente in der europäischen Anmeldung EP-A-0 527 799 beschrieben sind. Gemäß einer bevorzugten Ausführungsform der vorliegenden Erfindung wird daher zusätzlich wenigstens ein organisches Lösungsmittel, ausgewählt aus:
(a) geradkettigen, verzweigten oder cyclischen, gesättigten oder ungesättigten einwertigen oder mehrwertigen Alkoholen mit 1 bis 10 C-Atomen,
(b) geradkettigen, verzweigten oder cyclischen, gesättigten oder ungesättigten Ketonen und Aldehyden mit 2 bis 10 C-Atomen,
(c) Alkylenalkylether der allgemeinen Formel (I) wobei
   X für eine Einfachbindung oder eine Methylengruppe,
   Y für Wasserstoff oder eine Methylgruppe,
   R¹ und R² jeweils unabhängig voneinander für Wasserstoff oder einen geradkettigen oder verzweigten Alkylrest mit 1 bis 4 C-Atomen und
   n für eine ganze Zahl im Bereich von 1 bis 6
   steht,
(d) geradkettigen, verzweigten oder cyclischen, gesättigten oder ungesättigten Estern mit 2 bis 10 C-Atomen im Carbonsäurerest und 1 bis 10 C-Atomen im Alkoholrest,
(e) symmetrischen oder unsymmetrischen Dialkylether mit jeweils geradkettigen oder verzweigten Alkylresten mit 1 bis 8 C-Atomen je Alkylrest sowie
(f) Dimethylacetal, Dimethylformamid, Dimethylacetamid, Dimethylsulfoxid Tetramethylsulfon, N-Methylpyrrolidon und Hexamethylphosphorsäuretriamid eingesetzt.

Entscheidend hierbei ist aber, daß die Anwendungskonzentration der Komplexbildner in den erfindungsgemäßen Grenzen von 0,2 bis 10 Gew.%, vorzugsweise von 0,2 bis 2 Gew.-%, liegt. Die Konzentration der Lösungsmtitel bewegt sich dabei vorzugsweise von 0,001 bis 1 Gew.%, insbesondere von 0,001 bis 0,5 Gew.-%, bezogen auf die Anwendungslösung.

Bei der Reinigung von kunststoffbeschichteten Glasflaschen wird eine Temperatur von 70 bis 95 °C angestrebt. Die zu wählende Temperatur des Reinigungsbades hängt primär von dem zu reinigenden Kunststoffmaterial ab.

Die Einsatzkonzentration der Reinigungsmittel im Hauptreinigungsbad sowie in einem nachgeschalteten Reinigungsschritt ist weniger kritisch, da eine zu geringe Konzentration unmittelbar am Reinigungsergebnis ablesbar ist. Dementsprechend beträgt die Konzentration der Komplexbildner, bezogen auf die Anwendungslösung, im Bereich von 0,2 bis 10 Gew.-%, insbesondere von 0,2 bis 2 Gew.-%, Anwendungslösung in diesem Falle bedeutet das Reinigungsmittel im Hauptreinigungsbad der Flaschenreinigungsanlage.

Bevorzugte Kunststoffgebinde im Sinne der vorliegenden Erfindung sind Kunststoff-Mehrwegflaschen oder kunststoffbeschichtete Mehrweg-Glasflaschen.

Eine Ausführungsform der vorliegenden Erfindung besteht darin, daß man die Gebinde mit einer Kombination von an sich bekannten Komponenten von Reinigungsmitteln der Lebensmittelindustrie und den Komplexbildnern im Hauptreinigungsbad der Flaschenwaschanlage bei einer Temperatur, die in Abhängigkeit von dem zu reinigenden Kunststoffmaterial gewählt wird, in Kontakt bringt. Hierbei handelt es sich also prinzipiell um die Verwendung der oben genannten Komplexbildner als Reinigungsadditiv zu an sich bekannten Reinigungsmitteln in der Lebensmittelindustrie. Gemäß einer weiteren Ausführungsform der vorliegenden Erfindung wird der Komplexbildner im Anschluß an die Hauptreinigung eingesetzt.

In Praxisversuchen zeigte sich, daß mit zunehmender organischer Belastung der Waschlauge die Problematik der Verfärbungen zunimmt. Dabei scheint es sich um ein rein physikalisches adsorptives Problem zu handeln.

Eine zunehmende Belastung der Waschlaugen mit organischen Verbindungen erniedrigt die Oberflächenspannung und erleichtert damit die Penetration in das Polymer. Durch die Eigenschaft, insbesondere der Polyurethanschicht, etwa 2 Gew.-% des Eigengewichtes an Flüssigkeit aufzunehmen, gelangen die organischen Verschmutzungen in das Polymer, können aber nicht hinreichend ausgespült werden und verbleiben beim langsamen Ausdunsten des Wassers zurück.

Oberflächenpolaritäten scheinen nach ersten Erkenntnissen keinen signifikanten Einfluß auf dieses Problem zu haben.

Bei anderen Kunststoffmaterialien wie beispielsweise Polyethylenterephthalat und Polycarbonat, die eine deutlich geringere Feuchtigkeitsaufnahme besitzen, zeigte sich das Phänomen der gelbbraunen Verfärbungen, nur in abgeschwächter Form. Prinzipiell ist aber dieses Phänomen auch bei diesen Kunststoffen identisch und unterstützt die These, daß es sich um ein physikalisches Diffusionsproblem handelt. Ursächlich für die Verfärbungen scheinen somit weder Oxidationsnoch Säure-Base-Reaktionen, sondern eine Akkumulation organischer und anorganischer Materialien über die Feuchtigkeitsaufnahme in der Polymerschicht. Zum beobachteten Effekt tragen additiv bei:
Leim, Etiketten, Wirkstoffe, Getränkereste, Verunreinigungen, erhöhte Schichtdicken des Polymers und erhöhte Temperaturen, sowohl bei der Behandlung als auch beim Tempern der Polymerschicht während des Herstellungsprozesses.

Die nachfolgenden Versuchsergebnisse zeigen, daß sich das beobachtete Phänomen der Braunfärbung sowie der Geruchsaufnahme durch Oxidation der organischen Verunreinigungen nur zum Teil und durch erfindungsgemäße Anwendung der Komplexierungs- und gegebenenfalls Lösungsmittel vollständig kompensieren läßt.

Die Geruchsaufnahme der kunststoffbeschichteten Oberflächen wurde olfaktorisch durch 5 unabhängig wertende Testpersonen bestimmt, die die Geruchsaufnahme in den Kriterien "keine Geruchsaufnahme", "kaum wahrnehmbare Geruchsaufnahme", "geringe Geruchsaufnahme", "deutlich wahrnehmbare Geruchsaufnahme" und "starke Geruchsaufnahme" bewerteten. Die Ergebnisse wurden aus den Werten, die von den Testpersonen vergeben wurden, gemittelt. Zur Beurteilung der Geruchsreduzierung durch Einsatz der Vergleichsmittel und der erfindungsgemäß zu verwendenden Komplerbirduer wurde die gleiche Wertungsskala benutzt.

### Beispiele:

### Vergleichsbeispiel 1 (nicht erfindungsgemäße Reinigungslösung)

Standardisierte Musterstreifen einer Polyurethan-Beschichtung einer handelsüblichen Mehrwegglasflasche wurden angefertigt und diese unter den nachfolgenden Versuchsbedingungen untersucht. Bei Einwirkung von entionisiertem Wasser bei einer Temperatur von 80 °C im Verlauf von 24 h wurden die nachfolgenden Ergebnisse erhalten. Ebenfalls wurden handelsübliche, kunststoffbeschichtete Glasflaschen dem Test unterzogen, wobei auch diese komplett in die betreffende Testlösung eingetaucht wurden.

### Vergleichsbeispiel 1.1

Entsprechend Vergleichsbeispiel 1 wurden bei der Einwirkung von Wasser keine Verfärbung der Beschichtung und keine Geruchsaufnahme beobachtet.

### Vergleichsbeispiel 1.2

Entsprechend Vergleichsbeispiel 1 wurde unter Einwirkung einer 2 Gew.-%-igen Natronlauge eine hellgelbe-farblose Beschichtung erhalten und keine Geruchsaufnahme beobachtet.

### Vergleichsbeispiel 1.3

Entsprechend dem Vergleichsbeispiel 1 wurde unter Einwirkung einer 2 Gew.-%igen Natronlauge, die 0,2 Gew.-% eines üblichen Reinigungsmitteladditives auf der Basis von Phosphorsäure, Phosphonsäuren und alkoxylierten Fettalkoholen enthielt, eine hellgelbe-gelbe Beschichtung erhalten, wobei eine geringe Geruchsaufnahme beobachtet wurde.

### Vergleichsbeispiel 1,4

Entsprechend Vergleichsbeispiel 1 wurde unter Verwendung der Lösung gemäß Vergleichsbeispiel 1.3 unter zusätzlicher Verwendung von 0,5 % Caseinleim eine gelbgelbbraune Beschichtung erhalten und eine starke Geruchsaufnahme festgestellt.

### Vergleichsbeispiel 1.5

Entsprechend dem Vergleichsbeispiel 1 wurde unter Verwendung einer Praxislauge aus einer Brauerei, die Aluminiumsalze enthielt, eine braune Beschichtung erhalten und ebenfalls eine starke Geruchsaufnahme festgestellt.

Es wurde festgestellt, daß die Verfärbungen der Vergleichsbeispiele 1.2 bis 1.5 mit zunehmender Standzeit an der Luft etwas verblassen. Ebenfalls sank die Stärke des Laugengeruchs im Laufe der Zeit etwas ab.

Die gemäß Vergleichsbeispiel 1.4 gelbbraun verfärbten Polymerplättchen wurden im Verlauf von 60 h der nachfolgenden Behandlung unterworfen, wobei eine Blindprobe an der Luft bei Raumtemperatur eine hellbraune Beschichtung ergab.

### Vergleichsbeispiel 2.1 (nicht erfindungsgemäße UV-Bestrahlung)

Auch nach der Einwirkung von UV-Licht in Wasser bei Raumtemperatur wurde eine hellgelbe-gelbe Beschichtung beobachtet. Eine Geruchsreduzierung fand nur in sehr geringem Maße statt.

### Vergleichsbeispiel 2.2 (nicht erfindungsgemäße Oxidation mit H₂O₂)

Eine chemische Oxidation mit einer etwa 10 %-igen Wasserstoffperoxidlösung bei Raumtemperatur führte nur zu einer geringen Aufhellung der Beschichtung. Es wurde eine hellgelbe Beschichtung erhalten. Die Geruchsreduzierung durch die Behandlung war deutlich erkennbar.

Vergleichsbeispiel 2.3 (nicht erfindungsgemäße Wärmebehandlung)

Eine thermische Behandlung des Polymerplättchens bei einer Temperatur von 90 °C ergab lediglich eine hellgelb-gelbe Beschichtung bei einer geringen Geruchsreduzierung.

### Vergleichsbeispiel 2.4 (nicht erfindungsgemäße Säurebehandlung)

Unter Verwendung von 5,0 % Citronensäure wurde lediglich eine Aufhellung der Beschichtung festgestellt. Die Beschichtung wurde als gelb-braun bewertet und keine erkennbare Geruchsreduzierung festgestellt.

In den folgenden Beispielen wurde eine Lösung entsprechend Vergleichsbeispiel 1.4 hergestellt, die zusätzlich mit den erfindungsgemaß zu varwendenden in den Beispielen angegebenen, Komplexierungsmitteln versetzt wurde. Die Geruchsaufnahme wurde olfaktorisch wie vorab beschrieben ermittelt.

### Beispiel 2

Unter Verwendung von 2,0 Gew.-% EDTA wurde keine Verfärbung und keinerlei Geruchsaufnahme ermittelt.

### Beispiel 3

Unter Verwendung von 1,5 Gew.-% NTA konnte keine Verfärbung der Beschichtung und keinerlei Geruchsaufnahme festgestellt werden.

### Beispiel 4

Unter Verwendung von 1,5 Gew.-% N,N-Di-(ß-Hydroxyethyl)-glycin konnte keine Verfärbung der Beschichtung festgestellt werden. Ein Laugegeruch war kaum wahrnehmbar.

### Beispiel 5

Unter Verwendung von 3,0 Gew.-% Gluconsäure wurde keine Verfärbung beobachtet, der Kunststoff wies keinerlei Geruchsaufnahme auf.

### Beispiel 6

Unter Verwendung von 2,0 Gew.-% eines Cyclodextrins konnte keine Verfärbung und nur eine sehr geringe, kaum wahrnehmbare Geruchsaufnahme beobachtet werden.

### Beispiel 7

Unter Verwendung von 2,0 % Tripolyphosphat konnte keine Verfärbung und nur eine sehr geringe Geruchsaufnahme beobachtet werden.

### Beispiel 8

Unter Verwendung von 2,0 Gew.-% Hexametaphosphat konnte ebenfalls keine Verfärbung und nur eine kaum wahrnehmbare Geruchsaufnahme beobachtet werden.

### Beispiel 9

Auch unter Verwendung von 2,0 Gew.-% Pyrophosphat konnte keine Verfärbung und nur eine sehr geringe, kaum wahrnehmbare Geruchsaufnahme beobachtet werden.

### Vergleichsbeispiel 3

Unter Verwendung von 20 Gew.-% eines handelsüblichen Standardentschäumers der Lebensmittelindustrie auf der Basis eines alkoxylierten Fettalkohols, der quartäre Ammoniumverbindungen enthält, wurde eine Verfärbung der Beschichtung nach Citronengelb beobachtet. Die Beschichtung trübte sich vollständig ein. Das Material verlor seine Form und ist damit für die Praxis unbrauchbar. Zusätzlich wurde ein starker Laugegeruch festgestellt.

## Patentansprüche

1. Verwendung wenigstens eines Komplexbildners, ausgewählt aus:
(a) Polycarbonsäuren oder Monocarbonsäuren, bei denen die Summe der Carboxyl- und gegebenenfalls Hydroxylgruppen mindestens 5 beträgt,
(b) stickstoffhaltigen Mono- oder Polycarbonsäuren,
(c) geminalen Diphosphonsäuren,
(d) Aminophosphonsäuren,
(e) Phosphonopolycarbonsäuren,
(f) Cyclodextrinen,
(g) Tripolyphosphat, Hexametaphosphat, Pyrophosphat,
in einer Anwendungslösung, deren Gehalt an Komplexbildner 0,2 bis 10 Gew.-% beträgt, bei der Reinigung von Kunststoff-Mehrweggebinden oder kunststoffbeschichteten Mehrwegglasgebinden zur Vermeidung oder nachträglicher Entfernung von Färbungen und des Laugegeruchs.

2. Verwendung nach Anspruch 1, dadurch gekennzeichnet, daß zusätzlich an sich bekannte Komponenten von Reinigungsmitteln der Lebensmittelindustrie, ausgewählt aus Alkalimetallhydroxid, organischen Lösungsmitteln, oberflächenaktiven Substanzen, Korrosionsschutzmitteln, Antischaummitteln, Antistaubmitteln, Duftstoffen, Stellmitteln, Indikatoren und Enzymen, eingesetzt werden.

3. Verwendung nach Anspruch 1 oder 2, dadurch gekennzeichnet, daß zusätzlich wenigstens ein organisches Lösungsmittel, ausgewählt aus
(a) geradkettigen, verzweigten oder cyclischen, gesättigten oder ungesättigten einwertigen oder mehrwertigen Alkoholen mit 1 bis 10 C-Atomen,
(b) geradkettigen, verzweigten oder cyclischen, gesättigten oder ungesättigten Ketonen und Aldehyden mit 2 bis 10 C-Atomen,
(c) Alkylenalkylether der allgemeinen Formel (I) wobei
X für eine Einfachbindung oder eine Methylengruppe,
Y für Wasserstoff oder eine Methylgruppe,
R¹ und R² jeweils unabhängig voneinander für Wasserstoff oder einen geradkettigen oder verzweigten Alkylrest mit 1 bis 4 C-Atomen und
n für eine ganze Zahl im Bereich von 1 bis 6
steht,
(d) geradkettigen, verzweigten oder cyclischen, gesättigten oder ungesättigten Estern mit 2 bis 10 C-Atomen im Carbonsäurerest und 1 bis 10 C-Atomen im Alkoholrest,
(e) symmetrischen oder unsymmetrischen Dialkylether mit jeweils geradkettigen oder verzweigten Alkylresten mit 1 bis 8 C-Atomen je Alkylrest sowie
(f) Dimethylacetal, Dimethylformamid, Dimethylacetamid, Dimethylsulfoxid, Tetramethylsulfon, N-Methylpyrrolidon und Hexamethylphosphorsäuretriamid.
eingesetzt wird.

4. Verwendung nach Anspruch 3, dadurch gekennzeichnet, daß die Konzentration der Lösungsmittel 0,001 bis 1 Gew.-%, vorzugsweise 0,001 bis 0,5 Gew.-%, bezogen auf die Anwendungslösung, beträgt.

5. Verwendung nach einem oder mehreren der Ansprüche 1 bis 4, dadurch gekennzeichnet, daß die Konzentration der Komplexbildner 0,2 bis 2 Gew.-%, bezogen auf die Anwendungslösung, beträgt.

6. Verwendung nach einem oder mehreren der Ansprüche 1 bis 5, dadurch gekennzeichnet, daß der Komplexbildner im Hauptreinigungsbad einer Flaschenwaschanlage eingesetzt wird.

7. Verwendung nach einem oder mehreren der Ansprüche 1 bis 5, dadurch gekennzeichnet, daß der Komplexbildner im Anschluß an die Hauptreinigung eingesetzt wird.

8. Verwendung nach einem oder mehreren der Ansprüche 1 bis 7, dadurch gekennzeichnet, daß die Mehrweggebinde Kunststoff-Mehrwegflaschen oder kunststoffbeschichtete Mehrwegglasflaschen sind.

## Claims

1. The use of at least one complexing agent selected from
(a) polycarboxylic acids or monocarboxylic acids in which the sum total of carboxyl and optionally hydroxyl groups is at least 5,
(b) nitrogen-containing mono- or polycarboxylic acids,
(c) geminal diphosphonic acids,
(d) aminophosphonic acids,
(e) phosphonopolycarboxylic acids,
(f) cyclodextrins,
(g) tripolyphosphate, hexametaphosphate, pyrophosphate,
in an in-use solution containing from 0.2 to 10% by weight of complexing agent(s), in the cleaning of returnable plastic containers or returnable plastic-coated glass containers for avoiding or subsequently removing colorations and the lye odour.

2. The use claimed in claim 1, characterized in that known components of cleaning compositions used in the food industry selected from alkali metal hydroxide, organic solvents, surfactants, corrosion inhibitors, antifoam agents, antidust agents, fragrances, fillers, indicators and enzymes are additionally used.

3. The use claimed in claim 1 or 2, characterized in that at least one organic solvent selected from
(a) linear, branched or cyclic, saturated or unsaturated monohydric or polyhydric alcohols containing 1 to 10 carbon atoms,
(b) linear, branched or cyclic, saturated or unsaturated ketones and aldehydes containing 2 to 10 carbon atoms,
(c) alkylene alkyl ethers corresponding to general formula (I): where
X is a single bond or a methylene group
Y is hydrogen or a methyl group,
R¹ and R² independently of one another represent hydrogen or a linear or branched alkyl chain containing 1 to 4 carbon atoms and n is an integer of 1 to 6,
(d) linear, branched or cyclic, saturated or unsaturated esters containing 2 to 10 carbon atoms in the carboxylic acid molecule and 1 to 10 carbon atoms in the alcohol molecule,
(e) symmetrical or asymmetrical dialkyl ethers containing linear or branched alkyl chains with 1 to 8 carbon atoms per alkyl chain and
(f) dimethyl acetal, dimethyl formamide, dimethyl acetamide, dimethyl sulfoxide, tetramethyl sulfone, N-methyl pyrrolidone and hexamethyl phosphoric acid triamide,
is additionally used.

4. The use claimed in claim 3, characterized in that the concentration of solvents is from 0.001 to 1% by weight and preferably from 0.001 to 0.5% by weight, based on the in-use solution.

5. The use claimed in one or more of claims 1 to 4, characterized in that the concentration of complexing agent(s) is from 0.2 to 2% by weight, based on the in-use solution.

6. The use claimed in one or more of claims 1 to 5, characterized in that the complexing agent is used in the main cleaning bath of a bottle washing machine.

7. The use claimed in one or more of claims 1 to 5, characterized in that the complexing agent is used after the main cleaning cycle.

8. The use claimed in one or more of claims 1 to 7, characterized in that the returnable containers are returnable plastic bottles or returnable plastic-coated glass bottles.

## Revendications

1. Utilisation d'au moins un agent complexant sélectionné parmi les composés suivants:
(a) acides mono- ou polycarboxyliques, dans lesquels la somme des groupes carboxyle et éventuellement des groupes hydroxyle atteint au moins 5,
(b) acides mono- ou polycarboxyliques azotés,
(c) acides diphosphoniques jumelés,
(d) acides aminophosphoniques,
(e) acides phosphonopolycarboxyliques,
(f) cyclodextrines,
(g) tripolyphosphate, hexamétaphosphate, pyrophosphate,
dans une solution d'utilisation, dont la concentration en agents complexants atteint 0,2 à 10 % en poids, pour le nettoyage des emballages consignés en matière plastique ou des emballages consignés en verre revêtu de matière plastique, afin d'éviter ou d'éliminer a posteriori les changements de couleur et l'odeur de lessive.

2. Utilisation selon la revendication 1, caractérisée en ce que l'on utilise en plus des composants connus en soi de nettoyants de l'industrie alimentaire, sélectionnés parmi les hydroxydes de métaux alcalins, les solvants organiques, les substances tensioactives, les agents de protection contre la corrosion, les antimousse, les antipoussières, les substances odoriférantes, les agents de fixation, les indicateurs et les enzymes.

3. Utilisation selon la revendication 1 ou 2, caractérisée en ce que l'on utilise en plus au moins un solvant organique, sélectionné parmi les composés suivants:
(a) alcools mono- ou polyvalents comportant 1 à 10 atomes de C saturés ou insaturés, à chaîne droite, ramifiée ou cyclique,
(b) cétones et aldéhydes comportant 2 à 10 atomes de C saturés ou insaturés, à chaîne droite, ramifiée ou cyclique,
(c) alkylènalkyléthers de la formule générale (I) dans laquelle
X représente une liaison simple ou un groupe méthylène,
Y correspond à l'hydrogène ou à un groupe méthyle,
R¹ et R² sont indépendamment l'un de l'autre l'hydrogène ou un radical alkyle à chaîne droite ou ramifiée comportant 1 à 4 atomes de C et
n est un nombre entier compris dans l'intervalle de 1 à 6,
(d) esters saturés ou insaturés, à chaîne droite, ramifiée ou cyclique avec 2 à 10 atomes de C dans le radical d'acide carboxylique et 1 à 10 atomes de C dans le radical alcool,
(e) dialkyléthers symétriques ou asymétriques présentant chacun des radicaux alkyle à chaîne droite ou ramifiée avec 1 à 8 atomes de C par radical alkyle, et
(f) diméthylacétal, diméthylformamide, diméthylacétamide, diméthylsulfoxyde, tétraméthylsufone, N-méthylpyrrolidone et triamide d'acide hexaméthylphosphorique.

4. Utilisation selon la revendication 3, caractérisée en ce que la concentration des solvants est comprise entre 0,001 et 1 % en poids, de préférence entre 0,001 et 0,5 % en poids, par rapport à la solution d'utilisation.

5. Utilisation selon une ou plusieurs des revendications 1 à 4, caractérisée en ce que la concentration des complexants est comprise entre 0,2 et 2 % en poids, par rapport à la solution d'utilisation.

6. Utilisation selon une ou plusieurs des revendications 1 à 5, caractérisée en ce que le complexant est mis en oeuvre dans le bain de nettoyage principal d'une installation de lavage de bouteilles.

7. Utilisation selon une ou plusieurs des revendications 1 à 5, caractérisée en ce que le complexant est mis en oeuvre à la suite du nettoyage principal.

8. Utilisation selon une ou plusieurs des revendications 1 à 7, caractérisée en ce que les emballages consignés sont des bouteilles consignées en matière plastique ou des bouteilles consignées en verre revêtu de matière plastique.
